# FASCICULE DE BREVET EUROPEEN

(11) **EP 0 131 025 B1**
(45) Date de publication et mention de la délivrance du brevet: **01.04.1987**
(21) Numéro de dépôt: 84900391.8
(22) Date de dépôt: 06.01.1984
(51) Int. Cl.: B22C 9/06, B22D 5/00

(54) **PROCEDE ET DISPOSITIF DE MOULAGE DE LINGOTINS EN FERRO-ALLIAGES PAR COULEE EN COQUILLE EN CUIVRE REFROIDI**
VERFAHREN UND VORRICHTUNG ZUM GIESSEN KLEINER BLÖCKE AUS FERROLEGIERUNGEN IN EINER GEKÜHLTEN KUPFERKOKILLE
METHOD AND DEVICE FOR CASTING INGOTS OF FERRO-ALLOYS BY PERMANENT MOULD CASTING INTO COOLED COPPER CHILLS

(30) Priorité: 06.01.1983 FR 8300474
(43) Date de publication de la demande: 16.01.1985
(73) Titulaire: PECHINEY ELECTROMETALLURGIE, 92400 Courbevoie (FR)
(72) Inventeur: DEMANGE, Michel, F-74190 Le Fayet (FR); SEPTIER, Louis, F-74400 Chamonix (FR)
(74) Mandataire: Pascaud, Claude
(86) Numéro de dépôt international: FR8400005
(87) Numéro de publication internationale: WO8402668

## Description

La présente invention concerne un procédé et un dispositif de moulage de lingotins de ferro-alliages par coulée en coquille en cuivre refroidi.

Lorsqu'on les utilise comme éléments d'addition ou de traitement dans des métaux et alliages ferreux à l'état fondu, les ferro-alliages sont mis en oeuvre à l'état de blocs concassés d'un poids unitaire pouvant aller de quelques dizaines de grammes à quelques kilogrammes. C'est le cas, en particulier, des alliages à base de fer et de silicium, utilisés comme additifs, par exemple pour la fabrication des aciers calmés au silicium et comme désoxydants des aciers de façon générale.

On sait que le concassage du ferrosilicium provoque, quel que soit le type de concasseur utilisé, une quantité relativement importante de fines (de 10 à 15% du métal mis en oeuvre), dont l'utilisation ultérieure pose des problèmes techniques et économiques encore imparfaitement résolus. Il en est de même pour d'autres types de ferro-alliages.

Dans le brevet français FR-A-1 538 948 (= US 3 604 494) aux noms de METALLGESELLSCHAFT A.G. et SÜDDEUTSCHE KALKSTICKSTOFFWERKE A.G., on a proposé de couler des pré-alliages du type ferro-silico-magnésium dans des viroles en tôle mince, préalablement remplies aux deux-tiers ou aux trois-quart environ, de blocs concassés du même alliage - ou d'un alliage de composition légèrement différente - assurant un refroidissement très rapide et évitant ainsi la fusion de la virole en tôle.

Dans le brevet US-A-2 308 448 qui sert de base pour les préambules des revendications indépendantes 1 et 2, on décrit un dispositif de coulée de billes métalliques, dans une lingotière refroidie, constituée en deux parties symétriques démontables. Les empreintes sont alimentées en métal liquide à partir d'un chenal central et de canaux de dérivation. Le principe inconvénient est qu'une proportion importante du métal coulé, qui remplit le chenal et les canaux de dérivation, doit être recyclé.

Il est également connu de couler en moule de sable des alliages de la famille des ferro-silico-magnésium, pour obtenir des innoculants pour les fontes, sous forme de pièces de forme que l'on introduit dans des logements des chenaux de coulée (procédé dit «inoculation in-mold»).

Cependant, ces divers procédés ne sont ni adaptés, ni adaptables à une production économique et massive de blocs à partir d'un four électrique ayant une production horaire continue de plusieurs tonnes, par exemple un four pour l'élaboration de ferrosilicium à 75% de Si, de 16 MW, qui produit environ 2 T/h d'alliage.

L'objet de la présente invention est donc un procédé qui permet de mouler des blocs de ferro-alliages d'une forme et d'un poids prédéterminés, par coulée en coquille refroidi, du métal liquide sortant d'un four d'élaboration, soit directement, soit en passant par une poche ou par un récipient intermédiaire quelconque, et de façon telle que la quasi-totalité du métal coulé soit effectivement récupéré sous forme de blocs de forme et de poids prédéterminés.

Ce procédé est caractérisé en ce que toutes les empreintes de la lingotière sont alimentées en série, et en ce que la température de la lingotière, celle-ci étant en cuivre est maintenue, en tous points, inférieure à 200°C, par un refroidissement efficace, et un démoulage rapide des lingotins coulés, dès que la solidification a commencé.

L'invention concerne également un dispositif pour la mise en oeuvre du procédé, comportant:
un dispositif de moulage de lingotins en ferro-alliages, pour la mise en oeuvre du procédé selon la revendication 1, comportant une lingotière-moule (1), formée de deux demi-coquilles (2) dont l'une au moins comporte une pluralité d'empreintes en creux (10) des lingotins à mouler, des moyens de refroidissement (4), (5) par fluide caloporteur, de chaque demi-coquille (2), des moyens de mise en contact et en relation étanche des deux demi-coquilles, des moyens d'éloignement des deux demi-coquilles, des moyens de guidage des mouvements d'éloignement et de mise en relation étanche des demi-coquilles, caractérisé en ce que la lingotière est en cuivre et en ce que toutes les empreintes (10) sont disposées en série.

Le dispositif peut également comporter des moyens refroidis d'introduction du ferro-alliage liquide dans le chenal d'entrée.

Des modes de réalaisation particulièrement avantageux du dispositif pour la mise en oeuvre du procédé selon l'invention font l'objet des revendications dépendants 3 à 5.

L'invention est particulièrement bien adaptée à la production de blocs moulés en ferrosilicium ayant une teneur en silicium supérieure à 15% et, de préférence, comprise entre 40 et 90%, le reste étant du fer et, le cas échéant, des éléments d'addition secondaires tels que AI, Ba, Ca, Mn, Ti, Zr.

Les figures 1 à 5 explicitent la mise en oeuvre de l'invention:
La figure 1 représente, en coupe verticale, une lingotière pour la mise en oeuvre de l'invention.
La figure 2 est une coupe horizontale, selon AA de la figure 1.
La figure 3 représente une lingotière industrielle, à quatre éléments, dont l'ouverture et la fermeture sont commandées par des vérins.
Les figures 4 à 5 représentent deux variantes d'exécution, dans lesquelles les demi-coquilles sont dissymétriques.

Dans tout ce qui suit, nous utiliserons le terme de «lingotière-moule» pour désigner l'objet de l'invention, étant entendu que ce terme désigne une lingotière particulière dans laquelle le métal est introduit à l'état fondu et extrait sous forme de lingotins multiples, de dimensions, de forme et de poids prédéterminés.

Chaque lingotière-moule (1) est constituée de deux-demi éléments, ou «demi-coquilles» (2) en cuivre électrolytique, de préférence de qualité dite Cu/a1 (désignation selon la norme française NF A 51 050), chaque demi-coquille étant munie d'un circuit de refroidissement par fluide caloporteur, comportant une entrée principale (3) reliée au moyen d'alimentation en fluide, alimentant, en parallèle dans le cas présent, trois circuits dérivés (4A), (4B), (4C), dont les collecteurs de sortie se rassemblent sur une sortie commune. Les circuits de refroidissement sont internes [canaux (5) forés dans le bloc de cuivre formant les demi-coquilles], mais peuvent, éventuellement, être externes [tubes (6) en cuivre, soudés ou brasés surtoute leur longueur sur les faces externes des demi-coquilles].

Chaque demi-coquille (2) comporte, en outre, des moyens de mise en contact étanche pour former la lingotière-moule. La mise en contact peut s'effectuer en maintenant par exemple une demi-coquille fixe et en rapprochant l'autre, ou encore en déplaçant les deux demi-coquilles l'une vers l'autre, soit par un mouvement de translation linéaire guidée, soit par un mouvement de rotation autour d'un axe commun formant charnière.

La translation linéaire peut être guidée par tous moyens connus tels que des tiges-guides (7) coulissant dans des orifices calibrés internes (8), ou par des moyens de coulissement externes tels que rainures et glissières.

La mise en contact par rotation peut s'effectuer autour d'un axe vertical ou horizontal. Dans ce dernier cas, le démoulage se trouve facilité par le fait que les lingotins se détachent du moule et tombent sous leur propre poids dans un moyen de réception.

Les différents mouvements de rapprochement et d'éloignement des demi-coquilles sont commandés de façon connue par des moyens tels que les vérins (9).

Chaque demi-coquille comporte les demi-empreintes (10) correspondant aux lingotins et aux canaux de liaison (11, 12). Les demi-coquilles peuvent être symétriques (fig. 1, 2, 3) ou dissymétriques (10B), (10A) (fig. 4 et 5). L'une d'elles peut même réduite à une contre-plaque (13) plane ou, éventuellement, munie d'une empreinte en relief (14) avec circuit de refroidissement (5) qui permet d'augmenter la surface de contact entre le métal coulé et la lingotière, donc, la vitesse de refroidissement et la cadence de coulée.

Les faces d'appui en regard (15), de chaque demi-coquille, sont dressées et polies de façon à assurer, sous l'action des vérins (9), une étanchéité suffisante sans interposition d'un joint quelconque.

La coulée du ferro-alliage liquide dans la lingotière est effectuée de préférence par l'intermédiaire de l'entonnoir (17). Cette pièce peut être fixe et intégrée à la lingotière-moule proprement dite, oµ amovible, et posée sur l'orifice d'entrée (18), les faces d'appui étant également dressées et polies. Dans l'un ou l'autre cas, l'entonnoir est également muni d'un circuit de refroidissement. Les canaux et empreintes situés sous l'entonnoir sont alimentés «en chute», les autres étant alimentés «en source». Le nombre et la dimension des empreintes et des canaux sont déterminés de façon à assurer un remplissage total avant que le métal ne commence à se solidifier et n'obture les canaux d'alimentation.

La figure 1 représente une coupe de lingotière à 2 x 3 empreintes, mais cette disposition est donnée à titre d'exemple non-limitatif, et elle pourrait aussi bien en comporter 2 x 2 ou 2 x 4.

Le problème qu'il a fallu résoudre pour la mise en oeuvre de l'invention a été le suivant: il fallait, à la fois, assurer une cadence de coulée assez rapide pour suivre la production d'un grand four moderne produisant du ferrosilicium, ou autre ferro-alliage, sans pour autant immobiliser une quantité de cuivre excessive sous forme d'un nombre élevé de lingotières, et assurer une durée de vie assez longue aux lingotières pour que l'amortissement de leur coût ne majore pas de façon sensible le coût des lingotins par rapport aux prix du ferrosilicium coulé en pains de plusieurs tonnes, puis concassé et broyé. Ce résultat a été obtenu:
1) par le choix du métal constituant les lingotières-moules dont la conductivité thermique doit être aussi élevée que possible, ce qui oriente le choix vers le cuivre électrolytique dit Cu/a1 défini par la norme NF A 53 100 (conductivité thermique à 20° = 400 à 412 W.m⁻¹.K⁻¹) ou du cuivre faiblement allié tel que le «CUPRONICS» (marque déposée de la société TREFIMETAUX) (365 W.m-¹.K-¹) ou le CuZr 0,15 à 0,15% de zirconium (350 à 370 W.m-^{I}.K-¹), ou tout autre alliage à base de cuivre ayant une conductivité thermique au moins égale à 300 W.m-'.K-';
2) par la mise en place d'un circuit de refroidissement très efficace, le fluide caloporteur étant de l'eau à la température ambiante, qui permet d'éviter, en tous points, une élévation de la température du cuivre au-dessus de 200°C et réduire ainsi à une vitesse négligeable le grossissement des grains de cuivre (recristallisation) qui est la principale cause de dégradation des lingotières;
3) par le choix du rapport à une valeur au moins égale à 6 et, de préférence, comprise entre 10 et 25;
4) par un démoulage extrêmement rapide des lingotins, de façon que la lingotière ait pour seule fonction de solidifier au moins la partie externe des lingotins jusqu'à une température inférieure de 200 à 300°C au point de solidus de l'alliage, le refroidissement jusqu'à l'ambiante s'effectuant ensuite, spontanément, hors de la lingotière, en un temps quelconque qui n'a plus d'importance.

### Exemple de réalisation

On a réalisé une lingotière-moule en cuivre Cu/1, selon l'invention, comportant un bloc central (20) fixe, muni de circuits internes (5) de refroidissement à l'eau et quatre demi-coquilles (21), (22), (23), (24), mobiles séparément (ou simultanément) sous l'action des vérins (9) et possétant chacune son propre circuit de refroidissement. A chaque demi-coquille correspondant six empreintes (10) reliées entre elles par des canaux (11), (12), que l'on remplit, par un entonnoir (17) en cuivre refroidi. Chacune des 24 empreintes correspond à un lingotin de 550 grammes environ, plus les queusots formés par les canaux de liaison, et les masselottes, ce qui correspond à environ 14 kg de ferrosilicium par opération, chaque cycle de coulée pouvant être réduit à 90 secondes, qui se décomposent alors comme suit:

soit une production horaire de 15 x 40 = 600 kilos. Quatre de ces lingotières-moules suffisent donc à mouler en lingotins la production totale d'un four à ferrosilicium-75 de 2,4T/h (- 20 MW). Après quatre mois d'utilisation continue, elles restent en état normal de fonctionnement.

La mise en oeuvre de l'invention est susceptible d'un certain nombre de variantes, en particulier en ce qui concerne:
1) la forme des lingotières-moules qui peuvent être soit formées de deux demi-éléments symétriques, soit de demi-éléments dissymétriques (fig. 4 et 5),
2) la nature du métal coulé. Si l'invention est particulièrement adaptée aux alliages à base de fer et de silicium, elle peut convenir sans aucune modification de son-principe à des alliages différents, par exemple à base de fer et de manganèse, ou de manganèse et de silicium. Mais, son intérêt est particulièrement évident dans le cas de métaux dont le broyage conduit à des quantités importantes de fines difficiles à utiliser ou à recycler,
3) la forme, les dimensions et le poids unitaire des lingotins, qui peuvent varier, en fonction de l'utilisation envisagée, dans des limites très larges, étant entendu que la forme est subordonnée à la nécessité d'un démoulage spontané et très rapide dès l'ouverture de la lingotière-moule et que le poids unitaire minimal est, le plus souvent, imposé par des considérations économiques.

## Revendications

1. Procédé de moulage de lingotins en ferro-alliages, de forme et de poids prédéterminés dans une lingotière-moule refroidi, formée de deux demi-coquilles séparables dont l'une au moins comporte une pluralité d'empreintes en creux des lingotins à mouler, caractérisé en ce que les empreintes sont alimentées en série par le métal liquide, et en ce que la température de la lingotière, celle-ci étant en cuivre, est maintenue, en tous points, inférieure à 200°C, et en ce que l'on démoule les lingotins à une température inférieure de 200 à 300°C à leur point de solidus.

2. Dispositif de moulage de lingotins en ferro-alliages, pour la mise en oeuvre du procédé selon la revendication 1, comportant une lingotière-moule (1 ), formée de deux demi-coquilles (2) dont l'une au moins comporte une pluralité d'empreintes en creux (10) des lingotins à mouler, des moyens de refroidissement (4), (5) par fluide caloporteur, de chaque demi-coquille (2), des moyens de mise en contact et en relation étanche des deux demi-coquilles, des moyens d'éloignement des deux demi-coquilles, des moyens de guidage des mouvements d'éloignement et de mise en relation étanche des demi-coquilles, caractérisé en ce que la lingotière est en cuivre et en ce que toutes les empreintes (10) sont disposées en série.

3. Dispositif selon revendication 1, caractérisé en ce qu'il est réalisé en cuivre électrolytique de qualité Cu/a 1, selon la norme NF A 53 100 ayant une conductivité thermique comprise entre 400 et 412 W.m-^{l}.K-¹.

4. Dispositif selon revendication 1, caractérisé en ce qu'il est réalisé en cuivre faiblement allié ayant une conductivité thermique au moins égale à 300 W.m⁻¹.K⁻¹.

5. Dispositif selon l'une quelconque des revendications 1 à 3, caractérisé en ce que le rapport de la masse de cuivre formant la lingotière-moule à la masse de ferro-alliage coulé est au moins égal à 6 et, de préférence, compris entre 10 et 25.

## Patentansprüche

1. Verfahren zum Giessen von kleinen Barren mit vorbestimmter Form und vorbestimmtem Gewicht aus Eisenlegierungen in einer abgekühlten Kokille aus zwei trennbaren Halbschalen, wovon mindestens eine viele Hohlabdrücke der zu giessenden kleinen Barren aufweist, dadurch gekennzeichnet, dass das flüssige Metall in Serie in die Abdrücke eingebracht wird, die Temperatur der Kokille, die aus Kupfer ist, in jedem Punkt unter 200°C beträgt und die kleinen Barren bei einer Temperatur, die 200 bis 300°C unter ihrem Verfestigungspunkt liegt, entformt werden.

2. Vorrichtung zum Giessen von kleinen Barren aus Eisenlegierungen zur Durchführung des Verfahrens gemäss Anspruch 1 mit
- einer Kokille (1) aus zwei Halbschalen (2), wovon mindestens eine viele Hohlabdrücke (10) der zu giessenden kleinen Barren aufweist,
- Vorrichtungen zur Abkühlung (4, 5) jeder Halbschale (2) mit einem flüssigen Kühlmittel,
- Mittel zum Inberührungbringen und Abdichten der beiden Halbschalen,
- Mittel zum Entfernen der beiden Halbschalen,
- Führungsvorrichtungen für die Entfern- und Abdichtbewegungen der Halbschalen,
dadurch gekennzeichnet, dass die Kokille aus Kupfer ist und alle Abdrücke (10) in Serie angeordnet sind.

3. Vorrichtung nach Anspruch 1, dadurch gekennzeichnet, dass sie aus elektrolytischem Kupfer der Qualität Cu/A nach Norm NF A 53 100 mit einer Wärmeleitfähigkeit von 400 bis 412 W.m-¹.K-¹ ist.

4. Vorrichtung nach Anspruch 1, dadurch gekennzeichnet, dass sie aus schwach legiertem Kupfer mit einer Wärmeleitfähigkeit von mindestens 300 W.m-¹.K-' ist.

5. Vorrichtung nach einem der Ansprüche 1 bis 3, dadurch gekennzeichnet, dass das Masseverhältnis des die Kokille bildenden Kupfers und der gegossenen Eisenlegierung mindestens 6 und vorzugsweise von 10 bis 25 beträgt.

## Claims

1. A process for casting ingots of ferro-alloys of predetermined shape and weight in a cooled ingot mould formed by two separable half-shells of which one at least comprises a plurality of cavities corresponding to the ingots to be cast, characterised in that the cavities are fed in series with the liquid metal and that the temperature of the ingot mould, the mould being of copper, is maintained at all points at lower than 200°C and that the ingots are removed from the mould at a temperature which is 200 to 300°C lower than their solidus point.

2. Apparatus for casting ingots of ferro-alloys, for carrying out the process according to claim 1, comprising an ingot mould (1) formed by two half-shells (2) of which one at least comprises a plurality of cavities (10) corresponding to the ingots to be cast, means (4, 5) for cooling each half-shell (2) by means of a heat exchange fluid, means for bringing the two half-shells into contact and sealing relationship, means for moving the two half-shells apart, means for guiding the movements of the half-shells for moving them apart and bringing them into sealing relationship, characterised in that the ingot mould is of copper and all the cavities (10) are disposed in series.

3. Apparatus according to claim 1, characterised in that it is made of electrolytic copper of quality Cu/a1, in accordance with standard NF A 53 100, having a thermal conductivity of between 400 and 412 W.m⁻¹.K⁻¹.

4. Apparatus according to claim 1, characterised in that it is made of weakly alloyed copper having a thermal conductivity of at least 300 W.m-^{l}.K-¹.

5. Apparatus according to any one of claims 1 to 3, characterised in that the ratio of the mass of copper forming the ingot mould to the mass of cast ferro- alloy is at least equal to 6 and is preferably between 10 and 25.
